# FASCICULE DE BREVET EUROPEEN

(11) **EP 0 917 601 B1**
(45) Date de publication et mention de la délivrance du brevet: **11.04.2001**
(21) Numéro de dépôt: 97935658.1
(22) Date de dépôt: 30.07.1997
(51) Int. Cl.: E01D 19/08

(54) **PRIMAIRE D'ADHERENCE POUR REVETEMENT BITUMINEUX D'ETANCHEITE ET/OU DE CIRCULATION D'OUVRAGES DE CONSTRUCTION OU DE BATIMENTS**
GRUNDHAFTSCHICHT FÜR BITUMINÖSES DICHTUNGS-BESCHICHTUNGSMATERIAL UND/ODER FÜR LEITSYSTEME VON BAUWERKEN UND GEBÄUDEN
ADHERENCE PRIMER FOR BITUMINOUS APRON AND/OR SURFACING FOR CIRCULATION IN STRUCTURAL WORKS OR BUILDINGS

(30) Priorité: 07.08.1996 FR 9609968
(43) Date de publication de la demande: 26.05.1999
(73) Titulaire: SMAC ACIEROID, F-78062 Saint Quentin en Yvelines Cédex (FR)
(72) Inventeur: BERITZKI, Jeannot, F-94400 Vitry sur Seine (FR); NETTER, Michel, F-75009 Paris (FR); OVAERT, Francis, F-75014 Paris (FR)
(74) Mandataire: Bernasconi, Jean Raymond
(86) Numéro de dépôt international: FR9701424
(87) Numéro de publication internationale: WO9805823

(56) Documents cités:
- EP-A- 0 199 371
- EP-A- 0 436 941
- US-A- 4 859 735
- US-A- 5 316 791

## Description

La présente invention concerne un primaire pour revêtement d'étanchéité et/ou de circulation à base de bitume et/ou d'asphalte, pouvant être mis en oeuvre sur des ouvrages de construction ou des bâtiments.

Elle concerne également les revêtements d'étanchéité et/ou de circulation formés en utilisant un tel primaire, ainsi qu'un procédé pour la réalisation de tels revêtements sur des surfaces d'ouvrages de construction ou de bâtiments.

Un revêtement d'étanchéité constitue un élément continu qui peut être obtenu notamment par application à chaud de feuilles à base de bitume, comportant éventuellement une ou des armatures, assemblées entre elles par recouvrements soudés à la flamme ou collés par bitume fondu à la chaleur, formant une membrane bitumineuse ; par coulage d'asphalte en continu en formant une ou plusieurs couches superposées ; ou encore par combinaison des deux techniques précédentes.

Un revêtement de circulation constitue également un élément continu formé, sur une chaussée ou un ouvrage de construction tel qu'un tablier de pont, par dépôt d'un enrobé ou béton bitumineux (mélange à base de sable ou de cailloux collés avec du bitume) étalé en couche(s) uniforme(s) ou encore en coulant de l'asphalte, éventuellement au-dessus d'un revêtement d'étanchéité.

Un revêtement routier doit présenter en particulier une bonne résistance à la déformation sous l'effet du passage répété de véhicules, de leur accélération ou de leur freinage, une bonne résistance aux chocs, etc...

Il est souvent nécessaire ou recommandé que les revêtements d'étanchéité et/ou de circulation adhèrent à leur support.

A cet effet, lorsque le support est métallique, par exemple en tôle d'acier galvanisé, en plomb, en aluminium ou en zinc, ou à base de liant hydraulique, par exemple en béton ou mortier, un primaire est étalé en couche mince sur la surface du support préalablement à la réalisation du revêtement.

Les fonctions de ce primaire peuvent être multiples, celui-ci servant notamment à l'accrochage du revêtement sur le support, à la protection provisoire du support contre les intempéries (pluie, rosée, etc.) en attendant la réalisation du ou des revêtement(s) final(s), à l'imprégnation sur une certaine profondeur depuis la surface lorsque le support est poreux, et comme moyen d'empêcher le cloquage du revêtement d'étanchéité et/ou de circulation en particulier lorsque le support est perméable aux gaz, notamment à la vapeur d'eau.

Le phénomène de cloquage est généralement provoqué par la vaporisation de l'humidité toujours présente dans les supports perméables tels que le béton ou le mortier de ciment, sous l'effet d'un échauffement. Ce- dernier peut être dû au soleil, le revêtement d'étanchéité restant souvent exposé à celui-ci avant que la couche de roulement ne soit déposée. L'échauffement peut aussi être dû à l'application subséquente du (des) revêtement(s) bitumineux, qui se réalise à chaud.

Cette vaporisation s'accompagne en effet d'un accroissement des pressions des gaz à l'intérieur de l'ouvrage protégé, la pression s'appliquant en particulier sur la surface inférieure du revêtement d'étanchéité.

Du fait notamment de leur très faible perméabilité aux gaz et de leur thermoplasticité, les revêtements bitumineux peuvent se décoller localement si le primaire n'est pas suffisamment performant, formant ainsi des cloques de dimensions variées selon leur rigidité et la pression.

L'origine de l'échauffement pouvant provoquer le phénomène de cloquage est donc multiple, et ce risque peut se manifester à des moments différents lors de la réalisation de l'étanchéification d'un ouvrage.

Les primaires les plus couramment utilisés sous les revêtements bitumineux, qu'il s'agisse de revêtements à base de feuilles bitumineuses, à base d'asphalte coulé ou de systèmes mixtes, sont à base de bitume solubilisé dans des solvants. On utilise également des émulsions de bitume et plus rarement des résines époxydes.

Les primaires bitumineux, qui sont monocomposants, mouillent les supports sur lesquels ils sont appliqués du fait de leur tension superficielle, mais présentent une faible affinité pour les supports polaires tels que le béton ou le métal en raison de leur faible polarité.

En outre, après séchage, ces primaires ont une faible cohésion interne et sont fortement thermoplastiques. Par suite, ils ne permettent pas d'éviter efficacement les phénomènes de cloquage.

A l'inverse, les primaires à base de résines époxydes adhèrent bien aux supports polaires tels que le béton ou le métal, étant eux-même polaires, et peuvent donc résister au cloquage. Ces primaires sont d'ailleurs employés plus particulièrement pour les tabliers de pont destinés à la circulation.

Par contre, ces primaires sont généralement bicomposants et n'ont que peu d'affinité pour les revêtements bitumineux qui sont, quant à eux, peu polaires. De ce fait, il est souvent nécessaire d'incorporer en surface de ces résines, des grains tel que par exemple des grains de sable, afin que les revêtements bitumineux puissent s'y accrocher "mécaniquement". Cette technique, outre sa complexité, devient problématique sur les supports en pente ou verticaux.

Aussi, compte tenu des inconvénients et problèmes rencontrés avec les primaires dont on dispose actuellement, il subsiste une demande de primaires pour revêtements bitumineux permettant d'éviter le phénomène de cloquage tout en assurant des qualités d'adhérence satisfaisantes de ces revêtements bitumineux, en particulier sur des supports polaires comme le béton.

En conséquence, l'a présente invention a pour objectif de fournir un primaire d'adhérence, monocomposant, permettant d'éviter le phénomène de cloquage évoqué ci-dessus, quels que soient l'origine et le moment de l'échauffement.

Un autre objectif de l'invention est de fournir un tel primaire présentant parallèlement une bonne affinité à la fois vis-à-vis des supports polaires comme le béton et des revêtements bitumineux, peu polaires, et permettant d'obtenir une adhérence satisfaisante du revêtement bitumineux sur de tels supports.

Un autre objectif est encore de fournir un primaire pouvant être mis en oeuvre en particulier pour les ouvrages de construction et de circulation comme les tabliers de pont et permettant de satisfaire aux exigences des revêtements routiers.

A cette fin, la présente invention a pour objet un revêtement d'étanchéité et/ou de circulation pour ouvrage de construction ou de bâtiment, caractérisé en ce qu'il comprend au moins une couche de primaire d'adhérence comprenant au moins un polymère ou un copolymère uréthanne en solution ou en dispersion dont la chaîne présente au moins un groupement pendant anionique, appliquée sur la surface d'ouvrage de construction ou de bâtiment à protéger, ladite surface constituant un support polaire, et au moins une couche de revêtement bitumineux déposée sur ladite ou lesdites couche(s) de primaire, ledit polymère ou copolymère permettant à la fois l'adhérence du primaire au revêtement bitumineux, et à ladite surface d'ouvrage de construction ou de bâtiment en éliminant sensiblement les risques de cloquage.

L'invention concerne également un procédé pour étanchéifier et/ou munir d'un revêtement de circulation un ouvrage de construction ou de bâtiment, caractérisé en ce que l'on dépose au moins une couche d'un primaire d'adhérence tel que défini ci-dessus, sur la surface destinée à être étanchéifiée et/ou munie d'un revêtement de circulation, ladite surface constituant un support polaire puis en ce que l'on dépose au moins une couche de revêtement bitumineux sur ladite ou lesdites couche(s) de primaire.

Les inventeurs ont mis en évidence, de manière tout-à-fait surprenante, qu'un primaire à base d'un tel (co)polymère permettait une adhérence satisfaisante à la fois du primaire lui-même sur un support polaire tel que du béton ou métal, et du revêtement bitumineux sur ledit primaire, en évitant les phénomènes de cloquage, le primaire jouant ici un rôle du type "intermédiaire de liaison ou d'accrochage" entre le support polaire et le revêtement bitumineux.

Les polymères ou copolymères uréthannes à groupements polaires pendants sont des exemples des (co)polymères utiles aux fins de l'invention.

Ils entrent de manière habituelle dans la composition d'encres, de vernis à parquet, de peintures, de laques et de revêtements pour bois, métal, béton, matières plastiques, etc. Ils ont alors un rôle esthétique, un rôle de protection ou servent à améliorer le nettoyage des surfaces ou encore à conférer une certaine résistance à l'abrasion.

Par ailleurs, on connaissait déjà l'utilisation des polyuréthannes présentant des groupements acides pendants, en dispersion, dans le domaine des encres d'imprimerie, et on savait que les groupements acides libres pouvaient servir à la réticulation ou à l'adhérence des revêtements formés à base de ces dispersions.

Néanmoins, de tels polymères n'ont jamais été mis en oeuvre dans des primaires d'adhérence pour revêtement bitumineux et leur aptitude à éliminer les risques de cloquage tout comme leur rôle d'"intermédiaire de liaison ou d'accrochage" pour des revêtements bitumineux sur des supports polaires n'avaient jamais été mis en évidence.

Le primaire d'adhérence selon la présente invention contient au moins un polymère ou copolymère notamment uréthanne dont la chaîne présente au moins un groupement pendant polaire, et apte à former un film sur un support constitué par la surface d'un ouvrage de construction ou de bâtiment destinée à être protégée.

Cette surface est généralement à base de matériau tels que par exemple béton, mortier de ciment et/ou métaux et constitue un support polaire.

Selon l'invention, le groupement polaire pendant peut consister en un groupement anionique tel qu'un groupement acide carboxylique ou sulfonique.

Ces groupements peuvent être présents dans le polymère ou copolymère utilisé, notamment disponible dans le commerce, mais on peut également utiliser des polymères par émulsification externe, mettant en oeuvre des agents d'émulsification (tensio-actifs).

Toutefois, selon l'invention, on préfère les polymères ou copolymères à émulsification interne.

De tels (co)polyuréthannes sont connus dans la technique et peuvent notamment être obtenus en remplaçant le constituant polyol, ou une partie seulement de celui-ci selon le nombre de groupes acides désirés, par un monomère contenant un groupement acide (carboxylique ou sulfonique) pendant.

Les centres anioniques sont alors générés avant que le (co)polymère soit mis sous forme notamment de dispersion.

Le nombre de groupements polaires est choisi avantageusement de sorte que le primaire présente une bonne affinité avec des supports polaires et que la polarité du film soit relativement faible en surface, une fois formé.

Il correspond avantageusement à un indice d'acide compris entre 5 et 50.

La structure de base du (co)polymère utilisé est relativement peu polaire. Elle est avantageusement compatible et affine avec le revêtement bitumineux.

Selon l'invention, par revêtement bitumineux, on entend un revêtement réalisé à partir de feuilles bitumineuses et/ou à partir d'asphalte coulé, ou encore les revêtements bitumineux classiquement utilisés pour la formation de couche de roulement, tels que les enrobés bitumineux.

Le polymère ou copolymère employé peut consister avantageusement en un polyuréthanne aliphatique à chaîne polyester, un polyuréthanne aromatique à chaîne polyéther ou en un copolymère polyuréthanne acrylique. Les polyuréthannes aliphatiques à chaîne polyester sont particulièrement préférés.

La masse moléculaire de ces polymères ou copolymères est de préférence supérieure à 1 million.

Le primaire selon l'invention comprend au moins un polymère ou copolymère tel que défini ci-dessus sous forme de solution ou de dispersion.

La viscosité Brookfield de la solution ou dispersion, mesurée à 25°C, est avantageusement comprise entre 20 et 500 mPa.s.

Il peut s'agir avantageusement d'une solution dans un solvant autre que l'eau, notamment dans un solvant choisi parmi les hydrocarbures, les solvants aromatiques, les acétates ou des mélanges de ceux-ci.

Le (co)polymère est mis en solution, de préférence à raison de 25 à 50 % d'extrait sec.

Selon une autre forme de réalisation de l'invention, il s'agit d'une dispersion dans l'eau, dans un autre milieu non solvant du (co)polymère ou dans un mélange de ceux-ci.

Le primaire de la présente invention comprend de préférence une dispersion du (co)polymère dans l'eau, en particulier pour des applications sur support en béton.

De manière préférentielle, celle-ci comprend entre 25 et 50 % de (co)polymère et présente un pH situé entre environ 7 et 10.

Le polymère ou copolymère est avantageusement insensible à l'eau.

En outre, ce (co)polymère doit être sensiblement non thermoplastique aux températures de mise en oeuvre des revêtements bitumineux, notamment en dessous de 150°C.

Selon des variantes de réalisation de l'invention, le primaire peut comprendre un mélange de (co)polymères tels que définis précédemment ou un mélange d'au moins un desdits polymères avec un ou plusieurs autres (co)polymères comme par exemple des (co)polymères acryliques.

Le primaire selon l'invention forme un film peu polaire sensiblement imperméable aux gaz et notamment à la vapeur d'eau, à la différence des primaires bitumineux connus.

Le primaire selon l'invention est destiné à être utilisé pour la protection de supports, en particulier en béton, d'ouvrages de construction ou de bâtiments. Il peut être mis en oeuvre selon les techniques de revêtement classiques.

Il permet d'écarter les risques de cloquage rencontrés avec les primaires employés jusqu'à présent, au niveau du primaire lui-même avant de recevoir le revêtement bitumineux comme lors de la réalisation de celui-ci, ainsi qu'au niveau du revêtement bitumineux une fois en place.

On doit noter en outre que les primaires selon l'invention présentent d'autres caractéristiques intéressantes comparés à ceux habituellement utilisés, à savoir :
- par rapport aux résines époxydes, d'être monocomposants et de ne pas nécessiter l'incorporation de sable en surface, opération délicate en surfaces voisines de l'horizontale et pratiquement irréalisable en surfaces fortement inclinées ou verticales,
- par rapport aux solutions bitumineuses, de contenir très peu ou pas de solvants et d'être non inflammables,
- par rapport à la fois aux solutions bitumineuses et aux émulsions bitumineuses, d'être pratiquement incolores et donc très peu salissantes pour l'environnement du chantier, et facilement colorables à l'aide notamment de colorants ou pigments qui se fixent de façon privilégiée dans le solvant (ou le liquide dispersant), ou dans le polymère.

Le primaire selon l'invention est particulièrement bien adapté pour la réalisation de tabliers de pont ou de certaines voies à grande circulation, car ce primaire d'adhérence peut conduire notamment à une totale adhérence du revêtement bitumineux au support, ce qui permet de satisfaire d'autant mieux aux exigences de résistance de tels revêtements routiers à la déformation et aux efforts horizontaux, notamment de freinage.

Il est à noter à ce sujet que, dans la technique factuelle, il est courant de mettre en place la couche de roulement de sorte qu'elle n'adhère pas au support (c'est le cas notamment des voies réservées aux autobus), pour éviter le phénomène de cloquage.

Au contraire, le primaire selon l'invention est particulièrement avantageux du fait de l'adhérence du revêtement au support qu'il procure, celle-ci pouvant permettre notamment d'écarter les risques de formation d'ornières ou encore d'améliorer la résistance aux chocs.

Pour réaliser l'étanchéification d'un bâtiment ou d'un ouvrage de construction, notamment d'un tablier de pont, et/ou munir ce dernier d'un revêtement de circulation, on dépose au moins une couche du primaire d'adhérence tel que défini précédemment sur le support le plus souvent constitué de béton, puis on réalise le revêtement bitumineux de manière classique, selon une 'ou plusieurs couches superposées.

Le revêtement formé sur le support à l'aide du primaire selon l'invention, peut constituer un simple revêtement d'étanchéité par exemple lorsqu'il est appliqué sur une surface de bâtiment, notamment une toiture ou une terrasse, ce revêtement comprenant alors une membrane bitumineuse et/ou une couche d'asphalte coulé.

Dans le cas d'une voie de circulation, le revêtement bitumineux formé à l'aide du primaire selon l'invention peut éventuellement être destiné à recevoir un autre revêtement, tel qu'une couche de roulement, ou dans d'autres cas, il peut constituer une couche de roulement étanche (pour un tablier de pont par exemple).

L'invention est décrite plus en détail à l'aide des exemples donnés ci-après à titre illustratif et non limitatif ainsi que des essais mettant en évidence les propriétés des primaires d'adhérence selon l'invention en référence à la figure représentant schématiquement un dispositif d'essai de cloquage.

### EXEMPLES

Les primaires cités ci-après sont retenus pour leur absence de sensibilité à l'eau :
- primaire A : solution bitumineuse connue à 50 % d'extrait sec dans un mélange toluène-xylène
- primaire B : dispersion dans l'eau de polyuréthanne aliphatique à 32 % d'extrait sec, selon l'invention
- primaire C : dispersion dans l'eau d'un copolymère acrylique uréthanne aliphatique à 35 % d'extrait sec, selon l'invention
- primaire D : dispersion dans l'eau d'un copolymère acrylique uréthane aromatique à 33 % d'extrait sec, selon l'invention
- primaire E : solution de polyuréthanne aromatique dans le xylène, à 40 % d'extrait sec et de viscosité Brookfield, mesurée à 25° C, de 75 mPa.s, selon l'invention.

### ESSAI DE CLOQUAGE

L'essai est réalisé à l'aide du dispositif 1 illustré sur la figure annexée.

Il consiste à recouvrir une face d'une plaque de fibro-ciment 2 d'une couche du primaire 3 à tester puis, après séchage de celui-ci, à souder une feuille d'étanchéité bitumineuse 4.

Cette plaque est alors assujettie, à l'aide de pinces 5 par exemple, munies d'un joint d'étanchéité 6, à une coupelle 7 contenant de l'eau 8, comme un couvercle, la face non revêtue de la plaque étant en contact avec l'air de la coupelle 7.

L'ensemble est placé dans une enceinte chauffée 10 et porté à des températures croissantes de 10°C en 10°C pendant des périodes consécutives de 24 heures.

Sur la figure, on voit une feuille d'étanchéité ayant cloqué.

On mesure les températures d'apparition du cloquage de la feuille bitumeuse 4 en surface de la plaque de fibro-ciment 2. Cela permet de comparer globalement le comportement de différents primaires vis à vis du risque de cloquage. En effet, les pressions de vapeur saturante à l'intérieur de la coupelle 7, tendant à décoller la feuille 4, sont croissantes avec l'élévation de la température. 'En outre, lors de cet essai, on peut apprécier également la susceptibilité thermique des primaires liée à leur caractère éventuellement thermoplastique.

Les résultats obtenus sont donnés dans le tableau 1 ci-dessous :

**Tableau 1**

| | 40°C | 50°C | 60°C | 70°C | 80°C | 90°C |
|---|---|---|---|---|---|---|
| sans primaire | Rien | Cloquage généralisé | Cloquage généralisé | / | / | / |
| Primaire A | Rien | Rien | Cloquage généralisé | Cloquage généralisé | / | / |
| Primaire B | Rien | Rien | Rien | Rien | Rien | Léger cloquage |
| Primaire C | Rien | Rien | Rien | Rien | Rien | Léger cloquage |
| Primaire D | Rien | Rien | Rien | Rien | Rien | Léger cloquage |
| Primaire E | Rien | Rien | Rien | Rien | Rien | Léger cloquage |

### ESSAI DE TRACTION PERPENDICULAIRE

L'essai est pratiqué en mettant en place un revêtement d'étanchéité soudé ou coulé à chaud sur la surface d'une plaque de béton de ciment avec interposition du primaire à tester, après séchage de celui-ci.

Une pastille métallique est ensuite collée sur le revêtement qui est entaillé jusqu'au béton autour de la pastille.

On exerce alors une traction sur la pastille à une vitesse de 3 mm/mn et on note l'effort R nécessaire à son arrachement ainsi que, éventuellement, des commentaires sur le mode de décollement.

Les résultats obtenus sont donnés dans les tableaux suivants :
- le Tableau 2 correspond au comportement des primaires sous un asphalte sablé coulé à 230°C en une couche de 12 mm d'épaisseur ;
- le Tableau 3 correspond au comportement des primaires sous un asphalte coulé à 210°C en 10 mm d'épaisseur ;
- le Tableau 4 correspond au comportement des primaires sous une feuille bitumineuse ;
- le Tableau 5 correspond au comportement des primaires sous une feuille bitumineuse, le béton étant alors remplacé par une plaque de tôle galvanisée.

| | | Tableau 2 | Tableau 3 |
|---|---|---|---|
| | Asphalte coulé à 230°C - Epaisseur 12 mm | Asphalte coulé à 210°C - Epaisseur 10 mm | |
| sans primaire | 3,2 bars | 10 bars | Nombreuses bulles dans l'asphalte |
| Primaire A | | 7 bars | Bulles dans l'asphalte |
| Primaire B | 4,9 bars | 12 bars | Absence de bulles dans l'asphalte |
| Primaire C | 6,0 bars | 13 bars | " |
| Primaire D | 4,1 bars | > 15 bars | " |

**Tableau 4**

| Feuille bitumineuse soudée à la flamme sur dallette béton | |
|---|---|
| Sans primaire | 4,7 bars |
| Primaire A | 3,8 bars |
| Primaire B | 5,0 bars |
| Primaire C | 5,4 bars |
| Primaire D | 5,2 bars |

**Tableau 5**

| Feuille bitumineuse soudée à la flamme sur tôle | | | |
|---|---|---|---|
| Sans Primaire | 1,6 bar | Rupture dans la feuille | Ne pèle pas |
| Primaire A | 1,6 bar | Rupture dans le primaire | Pêle |
| Primaire B | 1,8 bar | Rupture dans la feuille | Ne pêle pas |
| Primaire C | 2,7 bars | Rupture plan métal/primaire | Ne pêle pas |
| Primaire D | 1,2 bar | Rupture plan métal/primaire | Pêle |

On constate que les primaires selon l'invention éliminent les risques de cloquage sans réduire l'adhérence, voire en l'améliorant.

## Revendications

1. Revêtement d'étanchéité et/ou de circulation pour ouvrage de construction ou de bâtiment, caractérisé en ce qu'il comprend au moins une couche de primaire d'adhérence comprenant au moins un polymère ou copolymère uréthanne en solution ou en dispersion dont la chaîne présente au moins un groupement pendant anionique, appliquée sur la surface d'ouvrage de construction ou de bâtiment à protéger, ladite surface constituant un support polaire, et au moins une couche de revêtement bitumineux déposée sur ladite ou lesdites couche(s) de primaire,ledit polymère ou copolymère permettant à la fois l'adhérence du primaire au revêtement bitumineux, et à ladite surface d'ouvrage de construction ou de bâtiment en éliminant sensiblement les risques de cloquage.

2. Revêtement d'adhérence selon la revendication 1, caractérisé en ce que le primaire comprend un polyuréthanne aliphatique à chaîne polyester.

3. Revêtement selon la revendication 1, caractérisé en ce que le primaire comprend un polyuréthane aromatique à chaîne polyéther.

4. Revêtement selon la revendication 1, caractérisé en ce que le primaire comprend un copolymère polyuréthanne acrylique.

5. Revêtement selon l'une quelconque des revendications précédentes, caractérisé en ce que le polymère ou copolymère présente une mase moléculaire supérieure à 1 million.

6. Revêtement selon l'une quelconque des revendications précédentes, caractérisé en ce que le groupement anionique pendant est un groupe acide carboxylique ou sulfonique.

7. Revêtement selon l'une quelconque des revendications précédentes, caractérisé en ce que le nombre de groupements anioniques pendants correspond à un indice d'acide compris entre 5 et 50.

8. Revêtement selon l'une quelconque des revendications précédentes, caractérisé en ce que ledit polymère ou copolymère est sous forme d'une dispersion dans l'eau.

9. Revêtement selon l'une quelconque des revendications précédentes, caractérisé en ce que la teneur en (co)polymère(s) est comprise entre 25 et 50 % d'extrait sec.

10. Revêtement selon l'une quelconque des revendications précédentes, caractérisé en ce qu'il est appliqué sur une surface formant voie de circulation, notamment tablier de pont, et en ce que la couche de revêtement bitumineux est une couche de roulement ou une couche d'étanchéité recouverte d'une couche de roulement.

11. Revêtement selon l'une quelconque des revendications 1 à 9, caractérisé en ce qu'il est appliqué sur une surface de bâtiment, notamment une toiture ou une terrasse, et en ce que la couche de revêtement bitumineux est une couche d'étanchéité comprenant une membrane bitumineuse et/ou une couche d'asphalte coulé.

12. Revêtement selon l'une quelconque des revendications précédentes, caractérisé en ce qu'il est appliqué sur une surface comprenant du béton, du mortier de ciment et/ou des métaux.

13. Procédé pour étanchéifier et/ou munir d'un revêtement de circulation un ouvrage de construction ou de bâtiment, caractérisé en ce que l'on dépose au moins une couche d'un primaire d'adhérence comprenant au moins un polymère ou copolymère uréthanne en solution ou en dispersion dont la chaîne présente au moins un groupement pendant anionique, sur la surface destinée à être étanchéifiée et/ou munie d'un revêtement de circulation, ladite surface constituant un support polaire, puis en ce que l'on dépose au moins une couche de revêtement bitumineux sur ladite ou lesdites couche(s) de primaire.

14. Procédé selon la revendication 13, caractérisé en ce que l'on forme un revêtement d'étanchéité et/ou de circulation tel que défini selon l'une quelconque des revendications 2 à 9.

15. Procédé selon l'une quelconque des revendications 13 et 14, caractérisé en ce qu'il est appliqué sur une surface formant voie de circulation, notamment tablier de pont, et en ce que la couche de revêtement bitumineux est une couche de roulement ou une couche d'étanchéité recouverte d'une couche de roulement.

16. Procédé selon l'une quelconque des revendications 13 et 14, caractérisé en ce qu'il est appliqué sur une surface de bâtiment, notamment une toiture ou une terrasse, et en ce que la couche de revêtement bitumineux est une couche d'étanchéité comprenant une membrane bitumineuse et/ou une couche d'asphalte coulé.

17. Procédé selon l'une quelconque des revendications 13 à 16, caractérisé en ce qu'il est appliqué sur une surface comprenant du béton, du mortier de ciment et/ou des métaux.

## Patentansprüche

1. Sperr- und/oder Verschleißbelag bzw. Verkehrsbelag für ein Bauwerk oder eine Baukonstruktion, dadurch gekennzeichnet, dass er mindestens eine Grundhaftschicht aufweist, die in Lösung oder in einer Dispersion mindestens ein Ürethanpolymer oder -copolymer umfasst, dessen Kette mindestens eine anionische Anhangsgruppe trägt, und auf die Oberfläche des zu schutzenden Bauwerks oder der Baukonstruktion aufgetragen wird, wobei die Oberfläche ein polares Trägermaterial aufweist, sowie mindestens eine bituminöse Belagschicht, welche auf die Grundschicht (en) aufgetragen wird, wobei das Polymer oder Copolymer gleichzeitig die Haftung der Grundierung am bituminösen Belag und an der Oberfläche des Bauwerks oder der Baukonstruktion vermittelt, wobei das Risiko für Blasenbildung deutlich beseitigt wird.

2. Haftbelag nach Anspruch 1, dadurch gekennzeichnet, dass die Grundierung ein aliphatisches Polyurethan mit einer Polyesterkette umfasst.

3. Belag nach Anspruch 1, dadurch gekennzeichnet, dass die Grundierung ein aromatisches Polyurethan mit einer Polyetherkette umfasst.

4. Belag nach Anspruch 1, dadurch gekennzeichnet, dass die Grundierung ein acrylisches Polyurethan-Copolymer umfasst.

5. Belag nach einem der vorhergehenden Ansprüche, dadurch gekennzeichnet, dass das Polymer oder Copolymer eine Molekülmasse von mehr als 1 Million aufweist.

6. Belag nach einem der vorhergehenden Ansprüche, dadurch gekennzeichnet, dass die anionische Anhangsgruppe eine Carbonsäure- oder Sulfonsäuregruppe ist.

7. Belag nach einem der vorhergehenden Ansprüche, dadurch gekennzeichnet, dass die Anzahl der anionischen Anhangsgruppen einem Säurewert von 5 bis 50 entspricht.

8. Belag nach einem der vorhergehenden Ansprüche, dadurch gekennzeichnet, dass das Polymer oder Copolymer in Form einer Dispersion in Wasser vorliegt.

9. Belag nach einem der vorhergehenden Ansprüche, dadurch gekennzeichnet, dass der Gehalt an (Co-) Polymer (en) von 25 bis 50%, bezogen auf das Trockengewicht, reicht.

10. Belag nach einem der vorhergehenden Ansprüche, dadurch gekennzeichnet, dass er auf eine Oberfläche aufgetragen wird, die eine Fahrspur, insbesondere eine Brückenfahrbahn, darstellt, und dass die bituminöse Belagschicht eine Verschleißschicht oder eine mit einer Verschleißschicht bedeckte Sperrschicht ist.

11. Belag nach einem der Ansprüche 1 bis 9, dadurch gekennzeichnet, dass er auf die Oberfläche einer Baukonstruktion, insbesondere einer Dachkonstruktion oder einer Terrasse, aufgetragen wird und dass die bituminöse Belagschicht eine Sperrschicht ist, die eine bituminose Membran und/oder eine Gußasphaltschicht umfasst.

12. Belag nach einem der vorhergehenden Ansprüche, dadurch gekennzeichnet, dass er auf eine Oberfläche aufgetragen wird, die Beton, Zementmörtel und/oder Metalle umfasst.

13. Verfahren zum Abdichten und/oder Ummanteln eines Bauwerks oder einer Baukonstruktion mit einem Verschleißbelag bzw. Verkehrsbelag, dadurch gekennzeichnet, dass mindestens eine Grundhaftschicht, die in Lösung oder in einer Dispersion mindestens ein Urethanpolymer-oder-copolymer umfasst, dessen Kette mindestens eine anionische Anhangsgruppe trägt, auf die Oberfläche aufgetragen wird, die mit einer Verschleißschicht abgedichtet und/oder ummantelt werden soll, wobei die Oberfläche ein polares Trägermaterial aufweist, und dass mindestens eine bituminöse Belagschicht auf die Grundschicht(en) aufgetragen wird.

14. Verfahren nach Anspruch 13, dadurch gekennzeichnet, dass ein Sperr- und/oder Verschleißbelag bzw. verkehrsbelag nach einem der Ansprüche 2 bis 9 hergestellt wird,

15. Verfahren nach einem der Ansprüche 13 und 14, dadurch gekennzeichnet, dass es auf einer Oberfläche angewendet wird, die eine Fahrspur, insbesondere eine Brückenfahrbahn, darstellt, und dass die bituminöse Belagschicht eine verschleißschicht oder eine mit einer Verschleißschicht bedeckte Sperrschicht ist.

16. Verfahren nach einem der Ansprüche 13 und 14, dadurch gekennzeichnet, dass es auf der Oberfläche einer Baukonstruktion angewendet wird, insbesondere auf eine Dachkonstruktion oder eine Terrasse, und dass die bituminöse Belagschicht eine Sperrschicht ist, die eine bituminöse Membran und/oder eine Gußasphaltschicht umfasst.

17. Verfahren nach einem der Ansprüche 13 bis 16, dadurch gekennzeichnet, dass es auf einer Oberfläche angewendet wird, die Beton, Zementmörtel und/oder Metalle umfasst.

## Claims

1. Sealing and/or traffic-bearing coating for construction or building, characterised in that it comprises at least one layer of adhesion primer comprising at least one dissolved or dispersed urethane polymer or copolymer the chain of which has at least one anionic pendant group, which is applied to the surface of the construction or building which is to be protected, said surface constituting a polar support, and at least one bituminous covering layer deposited on said layer or layers of primer, said polymer or copolymer allowing the primer to adhere both to the bituminous covering and to said surface of the construction or building while substantially eliminating the risks of blistering.

2. Adhesion coating according to claim 1, characterised in that the primer comprises an aliphatic polyurethane having a polyester chain.

3. Coating according to claim 1, characterised in that the primer comprises an aromatic polyurethane having a polyether chain.

4. Coating according to claim 1, characterised in that the primer comprises an acrylic polyurethane copolymer.

5. Coating according to any one of the preceding claims, characterised in that the polymer or copolymer has a molecular mass of more than 1 million.

6. Coating according to any one of the preceding claims, characterised in that the anionic pendant group is a carboxylic or sulphonic acid group.

7. Coating according to any one of the preceding claims, characterised in that the number of anionic pendant groups corresponds to an acid index of between 5 and 50.

8. Coating according to any one of the preceding claims, characterised in that the polymer or copolymer is in the form of a dispersion in water.

9. Coating according to any one of the preceding claims, characterised in that the content of (co)polymer(s) is between 25 and 50% of dry extract,

10. Coating according to any one of the preceding claims, characterised in that it is applied to a surface forming a roadway, notably a bridge deck, and in that the bituminous covering layer is a road surface or a sealing coating covered by a road surface.

11. Coating according to any one of claims 1 to 9, characterised in that it is applied to a surface of a building, notably a roof or a terrace, and in that the bituminous covering layer is a sealing coating comprising a bituminous membrane and/or a poured asphalt layer.

12. Coating according to any one of the preceding claims, characterised in that it is applied to a surface comprising concrete, cement mortar and/or metals.

13. Process for providing a seal and/or a traffic-bearing surface on a construction or building, characterised in that at least one layer of an adhesion primer comprising at least one dissolved or dispersed urethane polymer or copolymer, the chain of which has at least one anionic pendant group, is deposited on the surface which is to be sealed and/or surfaced for traffic; said surface constituting a polar support, then at least one bituminous covering layer is deposited on said layer or layers of primer.

14. Process according to claim 13, characterised in that a sealing coating and/or traffic surface is formed as defined in any one of claims 2 to 9.

15. Process according to either of claims 13 and 14, characterised in that it is applied to a surface forming a roadway, notably a bridge deck, and in that the bituminous covering layer is a road surface or a sealing layer covered with a road surface.

16. Process according to either of claims 13 and 14, characterised in that it is applied to a surface of a building, notably a roof or a terrace, and in that the bituminous covering layer is a sealing coating comprising a bituminous membrane and/or a poured asphalt layer.

17. Process according to any one of claims 13 to 16, characterised in that it is applied to a surface comprising concrete, cement mortar and/or metals.
